# EUROPÄISCHE PATENTANMELDUNG

(11) **EP 0 558 869 A1**
(43) Veröffentlichungstag der Anmeldung: **08.09.1993**
(21) Anmeldenummer: 92810155.9
(22) Anmeldetag: 02.03.1992
(51) Int. Cl.: B24D 5/06, B24D 7/06, B24D 18/00, B24B 13/01

(54) **Gegenstand mit einer Abrasionsfläche und Verfahren zum Herstellen des Gegenstandes**

(71) Anmelder: GEBRÜDER SULZER AKTIENGESELLSCHAFT, CH-8401 Winterthur (CH)
(72) Erfinder: Schläpfer, Hans-Walter, Dr., CH-8545 Rickenbach (CH); Arnosti, Giorgio, CH-8404 Winterthur (CH); Staub, Fritz, CH-8472 Seuzach (CH)

(57) **Zusammenfassung**

Die Abrasionsfläche (2) ist durch aus einer Trägermatrix (4) herausragende Endabschnitte (5a) von Hartstoffelementen (5) bestimmt, welche in Form von stabartigen Fasern ausgebildet sind, die nebeneinander je unter einem vorbestimmten, im wesentlichen gleichen Winkel (α) quer zur Abrasionsfläche (2) ausgerichtet sind. Bei einer Ausführung mit metallischer Trägermatrix (4) bestehen die Hartstoffelemente (5) aus stengelförmigen, über ihre Längserstreckung gerichtet erstarrten Kristallen, die durch metallurgisch gebundene Ausscheidungen aus der Legierung eines entsprechend gerichtet erstarrten Formteils gebildet sind. Dadurch ist eine vorteilhaft dichte Anordnung der die Abrasionsfläche (2) bildenden Hartstoffelemente (5) erzielbar. Der Gegenstand ist als Werkzeug zur Feinstbearbeitung, z.B. zum Schleifen optischer Linsen und Spiegel, verwendbar.

## Beschreibung

Die Erfindung betrifft einen Gegenstand mit einer Abrasionsfläche, welche im wesentlichen durch über eine definierte Oberflächenpartie verteilte, aus einer Trägermatrix herausragende Enden von in der Trägermatrix eingelagerten Hartstoffelementen bestimmt ist.

Ferner betrifft die Erfindung ein Verfahren zum Herstellen des Gegenstandes.

Aus der EP-A-0 326 085 ist ein Gegenstand der genannten Art in Form eines folienartigen Metallbandes bekannt, bei dem sich Hartstoffelemente in Form von langgestreckten Kristallen in einer Metallmatrix als primäre Ausscheidungen aus der Schmelze vorwiegend nahe der Oberfläche des zumindest teilweise amorph erstarrten Metallbandes anreichern. Je nach Grösse und Lage der Kristalle und entsprechend der jeweiligen Dicke der Metallmatrix des bekannten Bandes stehen die Hartmetall-Kristalle, deren Länge grösser ist als die Banddicke und/oder welche näher der freien Oberfläche der Metallmatrix angeordnet sind, mehr oder weniger weit über das Grundniveau der Oberfläche vor, wenn sie vor dem Erstarren der Schmelze der Metallmatrix aufgerichtet werden. Dabei sind die Spitzen dieser Kristalle in kragenartigen Erhebungen der Metallmatrix gehalten, welche ein Ausbrechen aus der Metallmatrix verhindern. Das bekannte Metallband zeichnet sich durch eine gute Verankerung der z.B. durch Metallboride, -carbide oder -oxide gebildeten Hartstoff-Kristalle aus und kann dementsprechend mit einer Abrasionsfläche grosser Härte ausgeführt sein, deren Rauheit durch die Dichte der aus der Metallmatrix vorstehenden Enden der Hartstoff-Kristalle bestimmt ist. Bei der bekannten Ausführung kann diese Dichte z.B. ca. 20 % der Oberfläche des Metallbandes betragen, wodurch der Anwendungsbereich des bekannten Metallbandes entsprechend begrenzt wird.

Der Erfindung liegt die Aufgabe zugrunde, einen insbesondere in dieser Hinsicht verbesserten, für einen erweiterten Anwendungsbereich geeigneten Gegenstand der eingangs genannten Art zu schaffen, bei dem die die Abrasionsfläche bildenden Hartstoffelemente in einer höheren Dichte als bei bisherigen Ausführungen angeordnet sind.

Diese Aufgabe wird erfindungsgemäss dadurch gelöst, dass die Hartstoffelemente in Form von in der Trägermatrix nebeneinander angeordneten, stabartigen Fasern ausgebildet sind, welche je unter einem vorbestimmten, im wesentlichen gleichen Winkel quer zur Abrasionsfläche ausgerichtet sind.

Die erfindungsgemässe Ausführung gestattet die Anordnung der aus der Trägermatrix hervorstehenden Enden der Hartstoffelemente in einer Dichte, die mindestens 40 % der definierten Oberfläche der Trägermatrix beträgt. Der erfindungsgemäss ausgebildete Gegenstand ist daher als Werkzeug zur Feinstbearbeitung harter, spröder Werkstoffe, z.B. zum Schleifen im Mikrometer- oder Nanometerbereich ("Micro-/Nanocutting" bzw. "-grinding"), verwendbar, welches, insbesondere bei der Bearbeitung optischer Linsen und Spiegel, eine für derartige Anwendungen erforderliche hohe Qualität der jeweils zu bearbeitenden Oberfläche gewährleistet.

Bei einem Gegenstand der genannten Art, der aus einer Legierung besteht, welche eine Trägermatrix aus Metall und Hartstoffelemente in Form von langgestreckten Kristallen enthält, können nach einer Ausführungsform der Erfindung die Kristalle durch über ihre Längserstreckung stengelförmig gerichtet erstarrte, metallurgisch gebundene Ausscheidungen aus der Legierung eines entsprechend gerichtet erstarrten Formteils gebildet sein. Dadurch ist eine Anordnung der Hartstoff-Kristalle in einer relativ hohen Dichte von z.B. 70 % der definierten Oberflächenpartie, und damit eine für die beschriebenen Anwendungen optimale Abrasionsfläche, erzielbar.

Ein Verfahren zur Herstellung des Gegenstandes nach der Erfindung besteht darin, dass ein Mehrphasenkörper hergestellt wird, der in einer Trägermatrix aus einem relativ weichen Grundwerkstoff Hartstoffelemente in Form von nebeneinander angeordneten, stabartigen Fasern enthält, welche in der Trägermatrix je unter einem vorbestimmten Winkel quer zu einer definierten Oberflächenpartie ausgerichtet sind, und dass hierauf an dieser Oberflächenpartie eine Schicht vorbestimmter Dicke der die Endabschnitte der Hartstoffelemente umgebenden Trägermatrix entfernt wird.

Das erfindungsgemässe Verfahren gestattet die Herstellung von Bearbeitungswerkzeugen mit beliebig wählbarer freier Länge der über die Trägermatrix vorstehenden Endabschnitte der Hartstoffelemente und ermöglicht damit eine gezielte Beeinflussung von Form und Beschaffenheit, z.B. der Ebenheit oder einer bestimmten Krümmung, der durch die Stirnflächen der Endabschnitte gebildeten Abrasionsfläche.

In weiterer Ausgestaltung des erfindungsgemässen Verfahrens kann aus der Schmelze einer Legierung, welche ein Metall aus der Gruppe der Elemente Eisen, Kobalt, Nickel, Kupfer, Zink, Aluminium, Mangan oder aus einer Kombination dieser Elemente und ein Metalloid aus der Gruppe der Elemente Bor, Kohlenstoff, Stickstoff, Sauerstoff, Silizium, Phosphor oder aus einer Kombination dieser Elemente sowie ein Element der Gruppen IV A, V A, VI A oder eine Kombination aus diesen Elementen enthält, ein als Mehrphasenkörper ausgebildeter Formteil hergestellt werden, der ein gerichtet erstarrtes Gefüge aufweist, welches die Hartstoffelemente in Form von stengelförmigen, metallurgisch gebundenen Hartstoff-Kristallen enthält. Dieses Verfahren ermöglicht auf einfache Weise die Herstellung eines Bearbeitungswerkzeuges beliebiger Form und Grösse und mit genau spezifizierbaren, durch die Zusammensatzung der Legierung beeinflussbaren Eigenschaften, insbesondere von Rauheit und Härte, der Abrasionsfläche.

In den weiteren abhängigen Patentansprüchen sind vorteilhafte Weiterbildungen des Erfindungsgegenstandes angegeben.

Weitere Einzelheiten und Merkmale ergeben sich aus der folgenden Beschreibung von in der Zeichnung schematisch dargestellten Ausführungsbeispielen nach der Erfindung, in Verbindung mit den Patentansprüchen. Es zeigen:
- Fig. 1: einen Ausschnitt aus einem erfindungsgemäss ausgebildeten Gegenstand in einer stark vergrösserten Schrägansicht, die einer Aufnahme durch ein Rasterelektronenmikroskop entspricht;
- Fig. 2: einen Rohling für die Herstellung des erfindungsgemässen Gegenstandes nach Fig. 1 in einer entsprechenden schrägen Gesamtansicht;
- Fig. 3: einen der Fig. 1 entsprechenden Ausschnitt aus einem weiteren erfindungsgemäss ausgebildeten Gegenstand in einer abgewandelten Ausführungsform;
- Fig. 4: einen Teillängsschnitt eines entsprechenden Gegenstandes nach einer weiteren abgewandelten Ausführungsform; und
- Fig. 5: einen erfindungsgemäss ausgebildeten Gegenstand nach einer weiteren Ausführungsform, in einer Teilansicht mit einem Teilschnitt.

Die Darstellung nach Fig. 1 zeigt einen Ausschnitt aus dem Gefüge eines scheibenartigen Werkzeugteils 1, welcher auf einer Seite mit einer Abrasionsfläche 2 ausgeführt ist. Die Abrasionsfläche 2 ist durch Stirnflächen von im wesentlichen parallel zueinander verlaufenden Hartstoffelementen 5 in Form von stabartigen Fasern gebildet, welche in einer Trägermatrix 4 aus einem, im Vergleich mit den Hartstoffelementen relativ weichen Grundwerkstoff angeordnet und unter einem Winkel α = ca. 90^{o} gegen die Abrasionsfläche 2 ausgerichtet sind. Beim dargestellten Beispiel kann der Werkzeugteil 1 aus einer Legierung bestehen, welche ein Metall aus der Gruppe der Elemente Eisen, Kobalt, Nickel, Kupfer, Zink, Aluminium, Mangan oder aus einer Kombination dieser Elemente und ein Metalloid aus der Gruppe der Elemente Bor, Kohlenstoff, Stickstoff, Sauerstoff, Silizium, Phosphor oder aus einer Kombination dieser Elemente sowie ein Element der Gruppen IV A, V A oder VI A oder eine Kombination aus diesen Elementen enthält. Entsprechend dieser Darstellung kann die Trägermatrix 4 des Werkzeugteils 1 aus dem Metall der Legierung bestehen, wobei die Hartstoffelemente 5 durch langgestreckte, zueinander parallel verlaufende stengelförmige Hartstoff-Kristalle gebildet sind, welche die Trägermatrix 4 über ihre Dicke durchsetzen und mit freistehenden Endabschnitten 5a über eine obere Grundfläche 4a der Trägermatrix 4 vorstehen. Entsprechend der Zusammensetzung der Legierung können diese Hartstoff-Kristalle durch Metallboride, -carbide, -nitride, -oxide, -silizide, -phosphide oder entsprechende Verbindungen gebildet sein. Beim dargestellten Beispiel können die Hartstoff-Kristalle aus Chromcarbid und die Trägermatrix 4 aus Kobalt bestehen.

Entsprechend der Darstellung nach Fig. 2 kann der Werkzeugteil 1 aus einem scheibenartigen Längenabschnitt 6 eines mit beliebigem Querschnitt ausgeführten Mehrphasenkörpers 7, beim dargestellten Beispiel eines zylindrischen Formteils, gefertigt sein, der aus der Schmelze einer der vorstehend erwähnten Legierungen hergestellt und in an sich bekannter Weise - etwa durch gesteuerte, uniaxiale Abkühlung bei gleichzeitiger Wärmezufuhr über die Mantelfläche 8 des Formteils - über eine bevorzugte Längserstreckung, in diesem Falle über seine Höhe, gerichtet erstarrt. Die dementsprechend - als Ausscheidung aus der betreffenden Legierung - in der genannten, bevorzugten Längsrichtung gerichtet erstarrten Hartstoff-Kristalle wachsen in Form von parallelen, in die relativ weiche Trägermatrix 4 eingelagerten Fasern, welche den Mehrphasenkörper (Formteil) 7 über dessen ganze Länge durchsetzen.

Der scheibenartige Längenabschnitt 6 kann durch einen quer, darstellungsgemäss rechtwinklig, zu den Fasern der Hartstoffelemente 5 verlaufenden Schnitt vom Mehrphasenkörper 7 abgetrennt und gegebenenfalls zusätzlich bearbeitet, z.B. auf eine geringere Dicke abgeschliffen oder mit einer definierten Oberfläche vorbestimmter Form und/oder Ebenheit ausgeführt werden. In einem weiteren Schritt kann durch ein Ätzverfahren, z.B. Tiefätzen, oder ein anderes selektives Abtragverfahren, welches zwar das Metall der Trägermatrix 4, jedoch nicht die Hartstoffelemente 5 angreift, eine Schicht der die Hartstoffelemente 5 umgebenden Trägermatrix 4 bis auf eine Grunddicke A entfernt werden, wodurch die Endabschnitte 5a der Hartstoffelemente 5 auf einer entsprechenden Länge L freigelegt werden, welche 0,01 - 5 mm, beim dargestellten Beispiel etwa 0,1 mm, betragen kann. Der Werkzeugteil 1 ist mit einer Gesamtdicke D ausgeführt, welche der Summe der Grunddicke A und der Länge L des Endabschnitts 5a entspricht und welche beim dargestellten Beispiel etwa 3 bis 5 mm betragen kann.

In entsprechender Weise können auch weitere platten- oder blockförmige Gegenstände beliebiger Dicke D aus Längenabschnitten 6' des Mehrphasenkörpers 7 gefertigt und je mit einer durch entsprechend freigelegte Endabschnitte 5a der Hartstoffelemente 5 gebildeten Abrasionsfläche 2 versehen werden. Es ist auch eine nicht dargestellte Ausführungsform möglich, bei der die Endabschnitte 5a der Hartstoffelemente 5 mit über die Grundfläche 4a unterschiedlichen Längen L ausgeführt sind und damit eine unebene, z.B. entsprechend einer zu bearbeitenden Fläche gekrümmte Abrasionsfläche 2 bilden.

Gemäss Fig. 3 können die Stirnseiten der Endabschnitte 5a der Hartstoffelemente 5 auch mit einer die Abrasionsfläche 2 bildenden Deckschicht 10 versehen sein, die aus einem anderen Material besteht als die Hartstoffelemente 5, so dass die Abrasionsfläche 2 mit von der Zusammensetzung der Legierung des Mehrphasenkörpers 7 unabhängig beeinflussbaren Eigenschaften, z.B. mit grösserer Härte, ausgeführt und/oder das Verhalten der Hartstoffelemente 5 unter Betriebsbedingungen verbessert werden kann. Als Werkstoff der Deckschicht 10 kann ein beliebiger Hartstoff, z.B. diamantartiger Kohlenstoff, vorgesehen sein, der in einer nicht dargestellten Beschichtungseinrichtung durch ein bekanntes Beschichtungsverfahren, z.B. durch chemisch oder physikalisch bedingte Abscheidung aus der Gasphase, auf die Stirnflächen der freigelegten Endabschnitte 5a - und zugleich auf die Grundfläche 4a-aufgebracht werden kann.

Gemäss Fig. 4 können die Hartstoffelemente 5 auch unter einem von 90^{o} abweichenden Winkel α gegen die Abrasionsfläche 2 ausgerichtet sein, welche bei dieser Ausführung durch eine schräg zu den Fasern der Hartstoffelemente 5 verlaufende Schnittfläche des Mehrphasenkörpers 7 bzw. eines von diesem durch einen entsprechenden Schrägschnitt abgetrennten Längenabschnitts 6'' bestimmt ist. Dabei ist darstellungsgemäss die Abrasionsfläche 2 durch die in der Schnittfläche liegenden schrägen Stirnflächen der in beschriebener Weise freigestellten, schräggestellten Endabschnitte 5a gebildet.

Bei dem in der Fig. 5 teilweise dargestellten Gegenstand, einer Schleifscheibe 11 mit zylindermantelförmiger Abrasionsfläche 2, sind die Hartstoffelemente 5 im wesentlichen radial, und damit je unter einem rechten Winkel, zu einer zylindrischen Mantelfläche 8' ausgerichtet, an der die Abrasionsfläche 2 durch die in beschriebener Weise freigelegten Endabschnitte 5a der Hartstoffelemente 5 ausgebildet ist. Die Schleifscheibe 11 kann ebenfalls aus einem als Mehrphasenkörper 7' ausgebildeten Formkörper gefertigt sein, welcher - durch gesteuerte, primär durch die Mantelfläche 8' erfolgende Abkühlung seiner Umfangspartie - ein von einem zentralen Bereich aus gegen die Umfangspartie gerichtet erstarrtes Gefüge aufweist, in dem die Hartstoffelemente 5 die Trägermatrix 4 in Form von je in radialer Richtung gerichtet erstarrten, stengelförmigen Kristallen durchsetzen. Es sind auch andere Ausführungsformen möglich, z.B. kann die Abrasionsfläche 2 in Form einer konkaven oder einer konvexen Mantelfläche eines entsprechenden Rotationskörpers ausgebildet sein.

Abweichend von den vorstehend beschriebenen Ausführungen mit in der Legierung erstarrten stabförmigen Hartstoffelementen 5, sind auch andere Ausführungsformen der Erfindung möglich, bei denen die Abrasionsfläche 2 durch die Endabschnitte 5a von Hartstoffelementen 5 anderer Art, etwa von vorgefertigten Aramid-, Glas- oder Siliziumcarbid-Fasern oder dgl., gebildet ist, welche, ähnlich den Borsten einer Bürste, in der in beschriebener Weise selektiv abtragbaren Trägermatrix 4 gehalten sein können. Bei diesen Ausführungen kann die Trägermatrix 4 auch aus einem Kunststoff, z.B. Epoxidharz, oder einem keramischen Werkstoff, z.B. Aluminiumoxid, bestehen. Ein Gegenstand mit aus Kunststoff bestehender Trägermatrix 4 ist z.B. als Werkzeug zum Nassschleifen verwendbar, wobei die beim Schleifen entstehende Wärme durch Kühlen der Trägermatrix 4 abgeführt wird.

## Patentansprüche

1. Gegenstand mit einer Abrasionsfläche (2), welche im wesentlichen durch über eine definierte Oberflächenpartie des Gegenstandes verteilte, aus einer Trägermatrix (4) herausragende Enden von in der Trägermatrix (4) eingelagerten Hartstoffelementen (5) bestimmt ist, dadurch gekennzeichnet, dass die Hartstoffelemente (5) in Form von in der Trägermatrix (4) nebeneinander angeordneten, stabartigen Fasern ausgebildet sind, welche je unter einem vorbestimmten, im wesentlichen gleichen Winkel (α) quer zur Abrasionsfläche (2) ausgerichtet sind.

2. Gegenstand nach Anspruch 1, dadurch gekennzeichnet, dass die Hartstoffelemente (5) im wesentlichen parallel zueinander ausgerichtet sind.

3. Gegenstand nach Anspruch 1, dadurch gekennzeichnet, dass die Abrasionsfläche (2) in Form einer Mantelfläche (8') eines Rotationskörpers ausgebildet ist, und dass die Hartstoffelemente (5) im wesentlichen radial zur Mantelfläche (8') ausgerichtet sind.

4. Gegenstand nach einem der Ansprüche 1 bis 3, aus einer Legierung, welche eine Trägermatrix (4) aus Metall und Hartstoffelemente (5) in Form von langgestreckten Kristallen enthält, dadurch gekennzeichnet, dass die Kristalle durch über ihre Längserstreckung stengelförmig gerichtet erstarrte, metallurgisch gebundene Ausscheidungen aus der Legierung eines entsprechend gerichtet erstarrten Formteils gebildet sind.

5. Gegenstand nach einem der Ansprüche 1 bis 3, dadurch gekennzeichnet, dass die Trägermatrix (4) aus einem Kunststoff, z.B. Epoxidharz, besteht.

6. Gegenstand nach einem der Ansprüche 1 bis 3, dadurch gekennzeichnet, dass die Trägermatrix (4) aus einem keramischen Werkstoff, z.B. Aluminiumoxid, besteht.

7. Gegenstand nach Anspruch 5 oder 6, dadurch gekennzeichnet, dass die Hartstoffelemente (5) durch vorgefertigte Fasern aus einem amorphen Werkstoff, z.B. Glas, gebildet sind.

8. Gegenstand nach Anspruch 5 oder 6, dadurch gekennzeichnet, dass die Hartstoffelemente (5) durch vorgefertigte Fasern aus einem kristallinen Werkstoff, z.B. Siliziumcarbid, gebildet sind.

9. Gegenstand nach einem der vorangehenden Ansprüche, dadurch gekennzeichnet, dass die Hartstoffelemente (5) in Abständen voneinander mit freistehenden, je um ein im wesentlichen gleiches Mass (L) über eine durch die Trägermatrix (4) gebildete Grundfläche (4a) vorstehenden Endabschnitten (5a) angeordnet sind.

10. Gegenstand nach einem der Ansprüche 1, 2 und 3 bis 9, dadurch gekennzeichnet, dass die Hartstoffelemente (5) an einem scheibenartigen Abschnitt (6, 6', 6'') eines quer zu ihrer Längserstreckung unterteilten, von den Hartstoffelementen (5) durchsetzten Mehrphasenkörpers (7) ausgebildet sind.

11. Gegenstand nach Anspruch 9 oder 10, dadurch gekennzeichnet, dass die freistehenden Endabschnitte (5a) der Hartstoffelemente (5) je eine Länge (L) von ca. 0,01 - 5 mm aufweisen.

12. Gegenstand nach einem der Ansprüche 9 bis 11, dadurch gekennzeichnet, dass die freien Enden der Endabschnitte (5a) der Hartstoffelemente (5) mit einer Deckschicht (10) versehen sind, die aus einem anderen Material besteht als die Hartstoffelemente (5).

13. Verfahren zum Herstellen des Gegenstandes nach einem der vorangehenden Ansprüche, dadurch gekennzeichnet, dass ein Mehrphasenkörper (7, 7') hergestellt wird, der in einer Trägermatrix aus einem relativ weichen Grundwerkstoff Hartstoffelemente (5) in Form von nebeneinander angeordneten, stabartigen Fasern enthält, welche in der Trägermatrix (4) je unter einem vorbestimmten Winkel (α) quer zu einer definierten Oberflächenpartie ausgerichtet sind, und dass hierauf an dieser Oberflächenpartie eine Schicht vorbestimmter Dicke der die Endabschnitte (5a) der Hartstoffelemente (5) umgebenden Trägermatrix (4) entfernt wird.

14. Verfahren nach Anspruch 13, dadurch gekennzeichnet, dass aus der Schmelze einer Legierung, welche ein Metall aus der Gruppe der Elemente Eisen, Kobalt, Nickel, Kupfer, Zink, Aluminium, Mangan oder aus einer Kombination dieser Elemente und ein Metalloid aus der Gruppe der Elemente Bor, Kohlenstoff, Stickstoff, Sauerstoff, Silizium, Phosphor oder aus einer Kombination dieser Elemente sowie ein Element der Gruppen IV A, V A oder VI A oder eine Kombination aus diesen Elementen enthält, ein als Mehrphasenkörper (7, 7') ausgebildeter Formteil hergestellt wird, der ein gerichtet erstarrtes Gefüge aufweist, welches die Hartstoffelemente (5) in Form von stengelförmigen, metallurgisch gebundenen Hartstoff-Kristallen enthält.

15. Verfahren nach Anspruch 13 oder 14, dadurch gekennzeichnet, dass der Mehrphasenkörper (7) mit die Trägermatrix (4) im wesentlichen parallel zueinander durchsetzenden Hartstoffelementen (5) ausgeführt wird und dass von diesem Mehrphasenkörper (7) durch einen quer zur Längserstreckung der Hartstoffelemente (5) verlaufenden Schnitt ein scheibenartiger Abschnitt (6, 6', 6'') abgetrennt wird, der auf einer Seite die definierte Oberflächenpartie enthält.

16. Verfahren nach einem der Ansprüche 13 bis 15, dadurch gekennzeichnet, dass die die Endabschnitte (5a) der Hartstoffelemente (5) umgebende Schicht der Trägermatrix (4) durch ein selektives, für die Hartstoffelemente (5) unwirksames Abtragverfahren, z.B. durch Tiefätzen, aus dem Mehrphasenkörper (7) herausgelöst wird.

17. Verwendung des Gegenstandes nach einem der vorangehenden Ansprüche als Werkzeug zum Schleifen, insbesondere im Mikrometer- oder Nanometerbereich (Micro-/Nanocutting bzw. -grinding).
